# FASCICULE DE BREVET EUROPEEN

(11) **EP 0 441 675 B1**
(45) Date de publication et mention de la délivrance du brevet: **24.05.1995**
(21) Numéro de dépôt: 91400192.0
(22) Date de dépôt: 29.01.1991
(51) Int. Cl.: D06M 14/04, D06M 14/22, D06M 16/00

(54) **Matériau polymérique à greffons phosphatés et utilisations**
Phosphatgruppen enthaltende Pfropfpolymere und Verwendung
Polymeric material grafted with phosphate-containing grafts and use

(30) Priorité: 05.02.1990 FR 9001622
(43) Date de publication de la demande: 14.08.1991
(73) Titulaire: Centre Technique Industriel dit: INSTITUT TEXTILE DE FRANCE, 92223 Bagneux Cédex (FR)
(72) Inventeur: Chatelin, Roger, F-69380 Lissieu par Lozanne (FR); Gavet, Louis, F-69005 Lyon (FR); Wattiez, Daniel, F-69380 Lissieu par Lozanne (FR); Combes, Jean-François, F-69001 Lyon (FR); Massolo, Robert, F-69300 Oullins (FR)
(74) Mandataire: Hénnion, Jean-Claude

(56) Documents cités:
- FR-A- 2 139 926
- FR-A- 2 214 698
- US-A- 4 001 150

## Description

La présente invention concerne un matériau polymérique, notamment textile, sur la structure polymérique duquel ont été implantées par la technique de greffage des chaînes à motifs répétitifs, dénommées greffons. Elle concerne plus particulièrement un matériau polymérique greffé dont au moins certains greffons sont constitués de la succession de motifs phosphatés , ainsi que diverses utilisations de ce matériau.

La technique de greffage est bien connue. Elle consiste par exemple à activer un matériau polymérique puis à mettre le matériau activé en contact avec une solution d'un monomère polymérisable dans des conditions de température et de durée bien précises. L'activation a pour effet de créer des sites radicalaires sur le matériau , à partir desquels se développe la réaction de polymérisation du monomère.

Le greffage permet le plus souvent de conserver les caractéristiques propres au matériau de départ tout en lui conférant des caractéristiques nouvelles dues à la présence des greffons. En particulier cette technique a été mise en oeuvre pour modifier l'affinité tinctoriale d'un textile ou pour donner à un matériau des propriétés d'échanges d'ions.Dans chaque cas , il est nécessaire de déterminer le monomère polymérisable adapté pour donner au matériau greffé les propriétés recherchées.

Le but que s'est fixé le demandeur est de proposer un matériau polymérique greffé pouvant répondre à un grand nombre d'utilisations différentes.

Ce but est atteint par le matériau polymérique greffé selon l'invention, dans lequel au moins certains greffons sont constitués d'une succession de motifs phosphatés de formule :
dans laquelle R₁ est choisi parmi le groupe constitué par H et les alkyles, R₂ est choisi parmi le groupe des alkylènes et des oxydes et/ou polyoxydes d'alkylènes, et R₃⁺ et R₄⁺ sont soit distincts l'un de l'autre, chacun étant choisi parmi le groupe constitué par H⁺ , les ions métalliques monovalents, les cations comportant N⁺, soit confondus et dans ce cas R₃R₄²⁺ est un ion métallique divalent.

A la connaissance du demandeur, si les monomères phosphatés sont connus en eux-mêmes , ils n'ont jamais été mis en oeuvre dans une réaction de greffage pour donner un matériau polymérique greffé selon l'invention, qui présente de multiples utilisations.

Selon une première utilisation, R₃⁺ et R₄⁺ sont H⁺ et le matériau polymérique est utilisable comme échangeur d'ions dans un milieu qui peut avoir un pH extrême, soit très acide (pH 0) soit très alcalin (pH 12). La terminaison phosphatée (-PO₃ H₂) du motif du greffon présente la particularité d'avoir des propriétés d'échange de cations , avec une fonction forte et une fonction plus faible, et aussi des propriétés complexantes vis-à-vis d'ions métalliques divalents.

Selon une deuxième utilisation , R₃⁺ et R₄⁺ ou R₃R₄²⁺ sont choisis parmi des ions métalliques ayant des propriétés antiseptiques reconnues, tels que Ag⁺, Zn²⁺, Cu²⁺, Sn²⁺,Hg²⁺ ou parmi des molécules antiseptiques sous forme de cations, en particulier de la famille des ammoniums quaternaires et la chlorhexidine, et le matériau polymérique est utilisable comme matériau antiseptique dans un milieu dont le pH peut être compris entre 0 et 12. Si les matériaux polymériques greffés à activité antiseptique étaient connus, ils présentaient l'inconvénient majeur de ne pas pouvoir être lavés dans des conditions normales à pH alcalin ; le matériau précité de l'invention lève cette insatisfaction.

Selon une troisième utilisation, R₃R₄²⁺ est Ca²⁺, le matériau est à base d'un polymère chimiquement et biologiquement inerte, et il est utilisable comme substitut osseux. Par exemple le matériau est du polypropylène sous forme fibreuse, et le taux de greffage est supérieur à 20%.

Selon une quatrième utilisation, le matériau est à base de cellulose, le taux de greffage étant supérieur à 20% et il est utilisable comme matériau composite sans liant.

Selon une cinquième utilisation, le taux de greffage étant supérieur à 20%, le matériau polymérique greffé présente des propriétés ignifugeantes.

Selon une sixième utilisation , le matériau polymérique greffé a un aspect qui s'apparente à celui de l'ivoire. Pour cela le matériau est sous forme fibreuse, le taux de greffage est supérieur à 20%, R₃R₄²⁺ est un cation choisi de préférence dans la famille des alcalino-terreux. De préférence, il comporte dans la masse fibreuse une charge minérale compatible par exemple de la poudre de kaolin.

Dans la version préférée du matériau polymérique greffé de l'invention, R₁ est CH₃ et R₂ est le groupe (CH₂ - CH₂).

C'est un autre objet de l'invention que de revendiquer un procédé de réalisation du matériau polymérique greffé précité. Ce procédé comprend une étape de greffage du matériau polymérique par au moins un ester éthylénique de l'acide phosphorique de formule :
dans laquelle R₁ est choisi parmi le groupe constitué par H et les alkyles et R₂ est choisi parmi le groupe des alkylènes et des oxydes et/ou polyoxydes d'alkylène.

D'autres caractéristiques et avantages apparaîtront à la lecture de la description qui va être faite de plusieurs exemples de réalisation et d'utilisation de matériaux polymériques à greffons phosphatés , illustrés par la figure unique qui est une représentation schématique en perspective d'un objet en forme pour épuration réalisé à partir du matériau polymérique à greffons phosphatés.
1° exemple. Le matériau polymérique est un tissu de polypropylène. Il est soumis à une irradiation électronique de 10kGy, puis plongé dans une solution de méthacrylate d'éthylène glycol phosphaté (MAEGP) contenant de 0,5 à 1g/l de sulfate de cuivre pour retarder l'homopolymérisation. La solution de MAEGP est désoxygénée par barbotage d'azote. L'ensemble est ensuite chauffé à 100°C pendant 3 heures.

Le tableau 1 ci-dessous donne les valeurs du taux de greffage (A) et de la capacité (B) de fixation des greffons en fonction des concentrations de la solution d'imprégnation en MAEGP (C₁) et en sulfate de Cuivre (C₂). Le taux de greffage Tg (A) est mesuré après extraction, il est égal à :
dans lequel P₁ est le poids du matériau greffé et Pₒ son poids avant greffage.

Les valeurs données pour le taux de greffage (A) sont des valeurs moyennes sur dix essais, avec une très bonne reproductibilité (écart au plus de 2%).

Ce premier exemple illustre la possibilité d'obtenir avec le MAEGP des taux de greffage très importants, conduisant à des capacités de fixation (B) élevées, à la fois en échange d'ions et en complexation.

Il est aussi à noter que la solution de MAEGP est obtenue par simple dilution d'une solution primaire concentrée à 76% qui est conservée lors de stockage sans précaution particulière autre que l'addition de 200 ppM de stabilisants.
2° exemple. Le matériau textile est un tissu de coton. L'opération de greffage se fait par imprégnation d'une solution à 30% de MAEGP, par essorage du tissu imprégné tel que le taux d'emport soit de 100% , puis irradiation du matériel imprégné en milieu inerte sous vide.

Différents essais ont été réalisés, mettant en oeuvre des doses d'irradiation variant entre 10 et 30 kGy. Les taux de greffage obtenus sont quasiment constants, étant compris entre 15,1 et 17% quelle que soit la dose pratiquée.
3° exemple. Le matériau textile est un non-tissé contenant 80% de viscose et 20% de polyester. Les conditions de greffage sont les mêmes que pour l'exemple 2. Le taux de greffage est de 17,4 pour des doses de 10 et de 20 kGy.

Par ailleurs des essais ont été réalisés avec une irradiation en présence d'air, et non plus en milieu inerte. Le taux de greffage obtenu était de 12,8% pour une irradiation à 10kGy et de 12,9% pour une irradiation à 20 kGy.
4° exemple. Les matériaux greffés selon les exemples 1,2 et 3 ci-dessus ont des greffons ayant des motifs répétitifs de formule générale :
Ces matériaux sont aptes à échanger et complexer des ions métalliques connus pour leur action antiseptique, tels que l'argent, le cuivre, le zinc, l'étain, le mercure, dans des limites de concentration qui dépendent de la capacité de fixation du matériau greffé.

La complexation est quasiment immédiate, par une simple imprégnation , foulardage de matériau greffé dans un bain contenant le ou les différents sels métalliques.

En agissant sur les concentrations en ions métalliques , et sur le mode d'application en un seul bain ou en bains successifs, il est possible d'obtenir un matériau ayant un spectre d'activité antiseptique modulable, en fonction du ou des ions métalliques fixés (R₃⁺, R₄⁺ ou R₃R₄²⁺) et de leur concentration.

Les matériaux précités (exemples 1 à 4) sont parfaitement stables depuis des pH très acides(pH 0) jusqu'à des pH basiques (pH 12) correspondant aux milieux lessiviels habituels.

Ce qui vient d'être dit pour les ions métalliques connus pour leur action antiseptique est également vrai pour certaines molécules antiseptiques sous forme cationique, en particulier les molécules de la famille des ammoniums quaternaires, par exemple le cation benzalkonium de formule générale :
avec n compris entre 7 et 18, par exemple le cation correspondant au colorant vert malachite de formule générale :
par exemple un cation dérivé de la quinoléine, de formule générale:
par exemple un cation de chlorhexidine, de formule générale :
5° exemple. Dix feuilles de papier de 250 g/m² sont imprégnées par une solution à 50% en MAEGP, foulardées en sorte que le taux d'emport soit d'environ 100%, puis placées dans un emballage étanche. On crée dans l'emballage un vide primaire jusqu'à atteindre la tension de vapeur d'eau à température ambiante soit environ 20mm de mercure avant de sceller l'emballage. L'ensemble est irradié sous rayonnement ionisant γ, jusqu'à atteindre une dose de 10kGy (1MRad).

Le matériau cellulosique greffé qui est obtenu a une structure compacte et homogène, au point que les différentes couches constitutives des dix feuilles initiales ne peuvent plus être séparées.

Ainsi on a réalisé un matériau complexe , à base cellulosique et à haute teneur en motifs phosphatés, sans mise en oeuvre de liant.
6° exemple. A la lecture de l'exemple 5 ci-dessus, on comprend qu'il est très facile de mettre en forme les matériaux polymériques de départ et de réaliser des objets à partir des matériaux polymériques greffés, compacts, gardant la forme imposée.

Une application particulièrement avantageuse de cette possibilité réside dans la réalisation d'objets échangeurs d'ions/complexants,directement utilisables , sans les équipements habituels tels que matériel de filtration ou colonne d'échange d'ion. Ces objets auront par exemple la forme de crépine, de diffuseur ou de manchon filtrant, notamment conique.

On a représenté sur la figure unique un objet 1 de ce type. Après imprégnation à 100% de MAEGP, une feuille 2 de papier a été enroulée sur elle-même et pour une partie autour de l'extrémité 3 d'un tube cylindrique 4. La partie extrême de ladite extrémité 3, recouverte par la feuille 2, est percée de plusieurs orifices 5.

L'ensemble ainsi constitué est placé dans un emballage étanche et subit le même traitement que celui décrit à l'exemple 5 ci-dessus. Après greffage, on obtient un objet 1 compact qui est directement utilisable comme échangeur d'ions/complexants. L'eau à épurer est introduite par l'extrémité 6 libre du tube 4, selon la flèche F. Elle diffuse par les orifices terminaux 5 dans le corps 7 de l'échangeur ; les corps dissous à l'état ionique sont retenus par échange d'ion ou complexation et l'eau qui sort de l'objet 1 selon les flèches G est une eau épurée.

Dans le mode de réalisation ci-dessus, l'épaisseur de l'enroulement était de 1cm et le débit constaté sous 0,5 bar de pression était parfaitement compatible avec les procédés habituels de techniques séparatives du type épuration, purification, séparation d'espèces solubles.

Il est à noter que , tout le monomère phosphaté (MAEGP) étant polymérisé, sa masse globale atteint 50% en poids de la cellulose. L'objet 1 obtenu est parfaitement stable, formant un ensemble homogène.
7° exemple. Des fibres de polypropylène sont réparties de manière homogène dans un moule temporaire comprimable et imprégnées d'une solution de MAEGP en quantité et en concentration telles qu'il n'y ait pas d'excès. L'ensemble est exposé au rayonnement gamma (source cobalt par exemple) de façon à délivrer une dose de 10kGy à l'ensemble du produit. L'opération se passe à température ambiante ou, mieux, à 80°C de façon à augmenter la diffusion du monomère dans toute la masse des fibres lors de leur greffage. L'objet obtenu, après démoulage , est homogène, d'une grande solidité. On immerge cet objet dans une solution de chlorure de calcium à 20% jusqu'à diffusion complète de la solution dans la masse de l'objet. On vérifie que la diffusion a été complète par calcul de la stoechiométrie. Dans les conditions précitées, le taux de greffage était de l'ordre de 25% en MAEGP, qui a permis une fixation par complexation du calcium de l'ordre de 5%.

L'objet obtenu est utilisable comme substitut osseux. Le calcium est, comme dans l'os, lié à une fonction phosphate, qui obéit aux mêmes lois que celles régnant dans l'organisme, de réserve ou de restitution du calcium en fonction des besoins.

On comprend que la forme et la structure de l'objet seront déterminées en fonction de la destination du substitut osseux. Il peut être notamment pourvu de cavités de vascularisation et/ou d'un canal central, de sorte que ledit substitut se rapproche plus encore, quant à son utilisation, de l'os naturel.

D'autres matériaux de base que les fibres de polypropylène peuvent être envisagés. Il est toutefois nécessaire que ceux-ci soient chimiquement et biologiquement inertes, et que l'objet ait une résistance mécanique élevée. Cette résistance est obtenue par une orientation adéquate des fibres préférentiellement dans le sens longitudinal, dans le cas d'un os long, ou selon une distribution dans le volume de l'objet qui est fonction des contraintes.
8° exemple. Un tissu de soie de 30g/m² est imprégné à l'aide d'une solution à 30% de MAEGP puis activé sous électrons accélérés à une dose de 20kGy (2MRad) sous vide partiel de 20 mm de mercure.

Après séchage , le tissu est pesé ; le taux de greffage est de 36%. Le toucher plus dur conféré par le greffage est corrigé par imprégnation d'un adoucissant connu sous le nom SAPAMINE OC, qui est un dérivé amide d'un acide carboxylique du type cationique, utilisé comme apprêt de finition pour la laine et la soie.

Le tissu qui a retrouvé toute sa souplesse est soumis à un test d'ignifugation selon la norme ASTM D 1230.83. La surface brûlée est d'environ 40cm³, ce qui correspond au classement B.

A titre de comparaison le tissu non greffé a été soumis au même test. La surface brûlée était d'environ 150cm³, ce qui correspond au classement D.
9° exemple. Des fibres de polypropylène et de la poudre de kaolin sont réparties , de manière homogène dans un moule temporaire comprimable , puis il est procédé comme dans l'exemple 7 ci-dessus, en ce qui concerne le greffage et l'immersion dans une solution de chlorure de calcium. L'objet obtenu, après polissage, a un aspect et une consistance qui s'apparente à celle de l'ivoire. Il peut aussi être sculpté et gravé dans la masse.

La présence de la charge minérale améliore la qualité du polissage et modifie la dureté du matériau. D'autres fibres peuvent être utilisées , et la technique de greffage sera adaptée en conséquence.

L'invention n'est pas limitée aux modes de réalisation et d'utilisation qui ont été décrits à titre d'exemples non limitatifs, mais en couvre toutes les variantes. En particulier lors du greffage d'autres monomères peuvent être mis en oeuvre avec le monomère phosphaté, réalisant un co-greffage.

## Revendications

1. Matériau polymérique greffé caractérisé en ce qu'au moins certains greffons sont constitués d'une succession de motifs parmi lesquels des motifs phosphatés de formule générale : dans laquelle R₁ est choisi parmi le groupe constitué par H et les alkyles, R₂ est choisi parmi le groupe des alkylènes et des oxydes et/ou polyoxydes d'alkylènes et R₃⁺ et R₄⁺ sont soit distincts l'un de l'autre, chacun étant choisi parmi le groupe constitué par H⁺, les ions métalliques monovalents, les cations comportant N⁺, soit confondus et dans ce cas R₃R₄²⁺ est un ion métallique divalent.

2. Matériau selon la revendication 1 caractérisé en ce que R₁ est H et R₂ est (CH₂ - CH₂).

3. Utilisation du matériau polymérique greffé selon l'une des revendications 1 ou 2 comme échangeur d'ions dans un milieu dont le pH peut aller de 0 à 12, dans lequel R₃⁺ et R₄⁺ sont H⁺.

4. Utilisation du matériau polymérique greffé selon l'une des revendications 1 ou 2 comme matériau ayant des propriétés antiseptiques dans un milieu dont le pH peut aller de 0 à 12 dans lequel R₃⁺ et R₄⁺ ou R₃R₄²⁺ sont choisis parmi les ions métalliques ayant des propriétés antiseptiques reconnues, tels que Ag⁺, Zn²⁺, Cu²⁺, Sn²⁺, Hg²⁺.

5. Utilisation du matériau polymérique greffé selon l'une des revendications 1 ou 2 comme matériau ayant des propriétés antiseptiques dans un milieu dont le pH peut aller de 0 à 12 dans lequel R₃⁺ et R₄⁺ sont choisis parmi les cations comportant N⁺ et ayant des propriétés antiseptiques reconnues tels que le benzalkonium, le vert malachite, les dérivés de la quinoléine et la chlorhexidine.

6. Utilisation du matériau polymérique greffé selon l'une des revendications 1 ou 2 comme substitut osseux dans lequel R₃R₄²⁺ est Ca²⁺.

7. Utilisation selon la revendication 6 du matériau polymérique greffé dans lequel le matériau polymérique est à base de fibres chimiquement et biologiquement inertes orientées et dans lequel le taux de greffage est au moins de 20%.

8. Utilisation selon la revendication 7 du matériau polymérique greffé dans lequel le matériau polymérique est du polypropylène.

9. Utilisation du matériau polymérique greffé selon l'une des revendications 1 ou 2 comme matériau composite sans liant dans lequel le matériau polymérique est à base de cellulose et le taux de greffage est au moins de 20%.

10. Utilisation du matériau polymérique greffé selon l'une des revendications 1 ou 2, ayant un taux de greffage supérieur à 20% , comme matériau polymérique ignifuge.

11. Procédé de réalisation d'un matériau polymérique greffé selon la revendication 1 caractérisé en ce qu'il comprend une étape de greffage d'un matériau polymérique par un ester éthylénique de l'acide phosphorique de formule générale : dans laquelle R1 est choisi parmi le groupe constitué par H et les alkyles, et R2 est choisi parmi le groupe des alkylènes et des oxydes et/ou polyoxydes d'alkylènes.

12. Procédé selon la revendication 11 caractérisé en ce que le matériau polymérique étant à base de cellulose est imprégné par une solution de l'ester éthylénique de l'acide phosphorique, mis en forme puis irradié.

13. Procédé selon la revendication 11 caractérisé en ce que le matériau polymérique étant chimiquement et biologiquement inerte est, après greffage, immergé dans une solution de chlorure de calcium.

14. Procédé selon la revendication 13 caractérisé en ce que le matériau polymérique consiste dans des fibres de polypropylène et en ce que les fibres sont orientées pour donner, après fixation du calcium, un objet rigide, apte à être un substitut osseux.

15. Procédé de réalisation d'un matériau polymérique greffé utilisable comme matériau polymérique ignifuge, selon la revendication 10 caractérisé en ce que la matière polymérique étant la soie, celle-ci est après greffage imprégnée par un dérivé amide d'un acide carboxylique agissant comme adoucissant.

16. Procédé, selon la revendication 11, de réalisation d'un objet ayant l'apparence de l'ivoire caractérisé en ce que le matériau polymérique est fibreux, en ce qu'après greffage le matériau est immergé dans une solution d'un sel d'alcalino-terreux et qu'il est soumis à un traitement de finition tel que polissage, sculpture ou gravure.

17. Procédé selon la revendication 16 caractérisé en ce qu'avant greffage on répartit de manière homogène dans la masse du matériau polymérique fibreux une charge minérale , par exemple de la poudre de kaolin.

## Claims

1. Grafted polymeric material characterized in that at least some of the grafts consist of a series of groups including phosphate groups of general formula : in which R₁ is selected from H and alkyl, R₂ is selected from alkylene and the oxides and/or polyoxides of alkylenes and R₃⁺ and R₄⁺ are either separate from each other, each being selected from H⁺, monovalent metal ions and cations bearing N⁺, or are one and the same, in which case R₃R₄²⁺ is a divalent metal ion.

2. Material according to claim 1, characterized in that R₁ is H and R₂ is (CH₂ - CH₂).

3. Use of the grafted polymeric material according to one of claims 1 or 2 as ion exchanger in a medium, the pH of which may vary from 0 to 12, in which R₃⁺ and R₄⁺ are H⁺.

4. Use of the grafted polymeric material according to one of claims 1 or 2 as material having antiseptic properties in a medium the pH of which may vary from 0 to 12, in which R₃⁺ and R₄⁺ or R₃R₄²⁺ are selected from the metal ions having recognized antiseptic properties, such as Ag⁺, Zn²⁺, Cu²⁺, Sn²⁺, Hg²⁺.

5. Use of the grafted polymeric material according to one of claims 1 or 2 as material having antiseptic properties in a medium the pH of which may vary from 0 to 12, in which R₃⁺ and R₄⁺ are selected from the cations comprising N⁺ and having recognized antiseptic properties such as benzalkonium, Malachite Green, derivatives of quinoline and chlorohexine.

6. Use of the grafted polymeric material according to one of claims 1 or 2, as substitute for bone in which R₃R₄²⁺ is Ca²⁺.

7. Use according to claim 6 of the grafted polymeric material in which the polymeric material is based on chemically and biologically oriented inert fibers and in which the extent of grafting is at least 20%.

8. Use according to claim 7 of the grafted polymeric material in which the polymeric material is polypropylene.

9. Use of the grafted polymeric material according to one of claims 1 or 2 as composite material without a binder in which the polymeric material is cellulose-based and the extent of grafting is at least 20%.

10. Use of the grafted polymeric material according to one claims 1 or 2, of which the extent of grafting is higher than 20%, as fireproof polymeric material.

11. Process for the manufacture of a grafted polymeric material according to claim 1, characterized in that it comprises a first step of grafting of the said material by an ethylenic ester of the phosphoric acid of general formula : in which R₁ is selected from the group constituted by H and the alkyls, and R₂ is selected from the group of the alkylenes and the oxides and/or polyoxides of alkylenes.

12. Process according to claim 11, characterized in that the cellulose-based polymeric material is impregnated with a solution of the ethylenic ester of the phosphoric acid, moulded then irradiated.

13. Process according to claim 11, characterized in that the polymeric material, being chemically and biologically inert, is, after grafting, immersed in a solution of calcium chloride.

14. Process according to claim 13, characterized in that the polymeric material consists of polypropylene fibers and in that the fibers are oriented in order to give, after binding of the calcium, a rigid article capable of being a substitute for bone.

15. Process for the manufacture of a grafted polymeric material usable as fireproof polymeric material according to claim 10, characterized in that the polymeric material being silk, it is impregnated, after grafting, with an amide derivative of a carboxylic acid acting as softener.

16. Process according to claim 11, for the manufacture of an article having the appearance of ivory, characterized in that the polymeric material is fibrous, in that after grafting, the material is immersed in a solution of an alkaline earth salt and that it is subjected to a finishing treatment such as polishing, carving or engraving.

17. Process according to claim 16, characterized in that, before grafting, a mineral filler, for example kaolin powder, is distributed homogeneously in the mass of the fibrous polymeric material.

## Patentansprüche

1. Gepfropftes Polymermaterial, dadurch gekennzeichnet, daß mindestens bestimmte Pfropfzweige aus einer Abfolge von Einheiten bestehen, unter denen sich phosphatgruppenhaltige Einheiten der allgemeinen Formel befinden, worin R₁ unter Wasserstoff und Alkylgruppen und R₂ unter Alkylenen, Alkylenoxiden und/oder Polyalkylenoxiden ausgewählt sind und R₃⁺ und R₄⁺ entweder voneinanander unabhängige Reste sind, von denen jeder unter H⁺, einwertigen Metallionen und Kationen, die N⁺ enthalten, ausgewählt ist, oder gemeinsam einen Rest R₃R₄²⁺ bilden, der ein zweiwertiges Metallion darstellt.

2. Polymermaterial nach Anspruch 1, dadurch gekennzeichnet, daß R₁ Wasserstoff und R₂ (CH₂-CH₂) ist.

3. Verwendung des gepfropften Polymermaterials nach Anspruch 1 oder 2, in dessen Formel R₃⁺ und R₄⁺ H⁺-Ionen sind, als Ionenaustauscher in Medien, deren pH-Wert im Bereich von 0 bis 12 liegen kann.

4. Verwendung des gepfropften Polymermaterials nach Anspruch 1 oder 2, in dessen Formel R₃⁺ und R₄⁺ oder R₃R₄²⁺ unter Metallionen mit anerkannten antiseptischen Eigenschaften, wie z.B. Ag⁺, Zn²⁺, Cu²⁺, Sn²⁺ und Hg²⁺, ausgewählt sind, als Material mit antiseptischen Eigenschaften in Medien, deren pH-Wert im Bereich von 0 bis 12 liegen kann.

5. Verwendung des gepfropften Polymermaterials nach Anspruch 1 oder 2, in dessen Formel R₃⁺ und R₄⁺ unter Kationen ausgewählt sind, die N⁺ enthalten und anerkannte antiseptische Eigenschaften aufweisen, wie z.B. Benzalkonium, Malachitgrün, Chinolinderivate und Chlorhexidin, als Material mit antiseptischen Eigenschaften in Medien, deren pH-Wert im Bereich von 0 bis 12 liegen kann.

6. Verwendung des gepfropften Polymermaterials nach Anspruch 1 oder 2, in dessen Formel R₃R₄²⁺ Ca²⁺ ist, als Knochenersatz.

7. Verwendung des gepfropften Polymermaterials nach Anspruch 6, wobei das Polymermaterial ein Material auf der Basis orientierter, chemisch und biologisch inerter Fasern ist und der Pfropfungsgrad mindestens 20 % beträgt.

8. Verwendung des gepfropften Polymermaterials nach Anspruch 7, wobei das Polymermaterial Polypropylen ist.

9. Verwendung des gepfropften Polymermaterials nach Anspruch 1 oder 2, wobei das Polymermaterial ein Material auf Cellulosebasis ist und der Pfropfungsgrad mindestens 20 % beträgt, als Verbundmaterial ohne Bindemittel.

10. Verwendung des gepfropften Polymermaterials nach Anspruch 1 oder 2, das einen Pfropfungsgrad von mehr als 20 % aufweist, als flammfestes Polymermaterial.

11. Verfahren zur Herstellung des gepfropften Polymermaterials nach Anspruch 1, dadurch gekennzeichnet, daß es einen Pfropfungsschritt umfaßt, bei dem ein ethylenisch ungesättigter Phosphorsäureester der allgemeinen Formel in der R₁ unter Wasserstoff und Alkylgruppen und R₂ unter Alkylenen, Alkylenoxiden und/oder Polyalkylenoxiden ausgewählt sind, auf das Polymermaterial aufgepfropft wird.

12. Verfahren nach Anspruch 11, dadurch gekennzeichnet, daß das Polymermaterial auf Cellulosebasis mit einer Lösung des ethylenisch ungesättigten Phosphorsäureesters imprägniert, in Form gebracht und anschließend bestrahlt wird.

13. Verfahren nach Anspruch 11, dadurch gekennzeichnet, daß das Polymermaterial, wenn es chemisch und biologisch inert ist, nach der Pfropfung in eine Calciumchloridlösung eingetaucht wird.

14. Verfahren nach Anspruch 13, dadurch gekennzeichnet, daß das Polymermaterial aus Polypropylenfasern besteht und die Fasern so orientiert sind, daß sie nach der Fixierung des Calciums einen festen Gegenstand ergeben, der als Knochenersatz geeignet ist.

15. Verfahren zur Herstellung eines gepfropften Polymermaterials nach Anspruch 10, das als flammfestes Polymermaterial verwendbar ist, dadurch gekennzeichnet, daß das Polymermaterial, wenn es sich um Seide handelt, nach der Pfropfung mit einem Amidderivat einer Carbonsäure imprägniert wird, das als Weichmacher wirkt.

16. Verfahren nach Anspruch 11 zur Herstellung eines Gegenstands, der das Aussehen von Elfenbein hat, dadurch gekennzeichnet, daß das Polymermaterial faserig ist, nach der Pfropfung in eine Lösung eines Erdalkalisalzes getaucht und einer Endbearbeitung unterzogen wird, z.B. durch Polieren, Schnitzen oder Gravieren.

17. Verfahren nach Anspruch 16, dadurch gekennzeichnet, daß man vor der Pfropfung einen anorganischen Füllstoff, beispielsweise Kaolinpulver, homogen in der Masse des faserigen Polymermaterials verteilt.
